# EUROPÄISCHE PATENTSCHRIFT

(11) **EP 0 491 248 B1**
(45) Veröffentlichungstag und Bekanntmachung des Hinweises auf die Patenterteilung: **22.02.1995**
(21) Anmeldenummer: 91120940.1
(22) Anmeldetag: 06.12.1991
(51) Int. Cl.: D06M 15/277, D06P 1/52, D06M 15/576

(54) **Mittel zur Behandlung von Fasermaterialien**
Composition for the treatment of fibrous materials
Produit pour le traitement de matériaux fibreux

(30) Priorität: 19.12.1990 DE 4040641
(43) Veröffentlichungstag der Anmeldung: 24.06.1992
(73) Patentinhaber: Pfersee Chemie GmbH, 86460 Langweid a. Lech (DE)
(72) Erfinder: Rössler, Erich, W-8901 Stadtbergen-Leitershofen (DE); Sahin, Belgin, W-8900 Augsburg (DE)

(56) Entgegenhaltungen:
- EP-A- 0 234 724
- EP-A- 0 364 772
- EP-A- 0 383 310
- FR-A- 2 039 746
- GB-A- 1 411 104
- US-A- 3 462 295

## Beschreibung

Die Erfindung betrifft ein Mittel zur Behandlung von Fasermaterialien, welches mindestens zwei Komponenten enthalt, die spezielle Zusammensetzungen aufweisen. Sie betrifft ferner die Verwendung solcher Mittel zur Behandlung von Fasermaterialien.

Es ist bekannt, Materialien, welche natürliche, regenerierte oder synthetische Fasern enthalten, mit bestimmten Mitteln zu behandeln, um den Materialien, z.B. Textilien, bestimmte gewünschte Eigenschaften zu verleihen. Die Fasermaterialien liegen hierbei normalerweise als Flächengebilde wie Gewebe, Gewirke oder "non-wovens" (Vliese) vor.
Zu den Eigenschaften, welche den Fasermaterialien verliehen werden sollen, gehören in vielen Fällen u.a. angenehm weicher Griff sowie wasser- und/oder ölabweisende Wirkung.

Zur Erzielung wasser- und ölabweisender Eigenschaften von Textilien werden vielfach fluorhaltige Polymere verwendet. Dies ist beispielsweise beschrieben in der US-A-4 742 140 oder in der EP-A-0 325 918. Gemäß der genannten US-Schrift werden Copolymere verwendet, welche aus perfluorierte Gruppen enthaltenden Acrylaten, Vinylidenchlorid und (Meth-) Acrylaten als Monomeren aufgebaut sind. Diese Copolymeren können in Form wäßriger Dispersionen, welche ethoxilierte Fettsäuren als Emulgatoren enthalten, eingesetzt werden. Wenn textile Flächengebilde mit Dispersionen von Copolymeren gemäß dieser US-A-4 742 140 behandelt werden, so ist jedoch als Nachteil festzustellen, daß die Effektivität der öl- und wasserabweisenden Wirkung nicht in allen Fällen zufriedenstellt. Außerdem besitzen die so ausgerüsteten Textilien noch nicht optimal weichen Griff.

Daneben ist im Fall von gefärbten Textilien die Beständigkeit der Färbung gegen Lösungsmittel, in denen sich der Farbstoff löst, ungenügend. Dies ist von Bedeutung, sobald die Textilien mit entsprechenden Lösungsmitteln in Kontakt kommen, z.B. bei der Chemisch-Reinigung oder beim Gebrauch von Arbeitsschutzkleidung. Es hat sich gezeigt, daß in diesen Fällen Anteile des Farbstoffs durch das Lösungsmittel herausgelöst werden; dies gilt insbesondere für Dispersionsfarbstoffe gegenüber Aceton, Perchlorethylen und Methylethylketon als Lösungsmittel. Der Nachteil ungenügender Lösungsmittelechtheiten tritt nicht nur im Fall der Ausrüstung mit Copolymeren gemäß US-A-4 742 140 auf, sondern wurde auch bei Textilien festgestellt, die mit anderen fluorhaltigen Produkten öl- und wasserabweisend ausgerüstet waren.

Der vorliegenden Erfindung lag somit die Aufgabe zugrunde, ein Mittel für die hocheffektive öl- und wasserabweisende Ausrüstung von Fasermaterialien zur Verfügung zu stellen, das den damit ausgerüsteten Materialien einen angenehm weichen Warengriff vermittelt und das noch zusätzlich gewährleistet, daß damit ausgerüstete gefärbte Materialien eine verbesserte Lösungsmittelbeständigkeit der Färbung insbesondere auch gegenüber Lösungsmitteln wie Aceton, Perchlorethylen und/oder Methylethylketon aufweisen.

Die Aufgabe wurde gelöst durch ein Mittel gemäß Patentanspruch 1; bevorzugte Ausführungsformen gehen aus den Unteransprüchen hervor.

Es wurde überraschenderweise festgestellt, daß die Kombination der in Patentanspruch 1 definierten Komponenten A) und B) insbesondere bei Verwendung der Komponente B1) damit ausgerüsteten gefärbten Fasermaterialien eine hervorragende Beständigkeit der Färbung gegen organische Lösungsmittel, insbesondere gegen Aceton, Perchlorethylen und Methylethylketon verleiht. Dieser Befund war deshalb für den Fachmann überraschend und unerwartet, weil, wie unten in den Ausführungsbeispielen dargelegt, weder die Komponente A) noch die Komponente B) für sich allein in allen Fällen zu einer befriedigenden Lösungsmittelechtheit führen. Darüber hinaus wird mit den erfindungsgemäßen Mitteln ein weicherer Griff der ausgerüsteten Fasermateriallen erhalten als mit den Komponenten A) und B) für sich allein.

Die erfindungsgemäßen Mittel verleihen den damit ausgerüsteten Fasermaterialien wie Textilien einen angenehm weichen Griff und sehr gute öl- und wasserabweisende Eigenschaften. Die Ausrüstung mit diesen Mitteln zeigt eine sehr gute Permanenz gegenüber Waschprozessen und gegenüber Lösungsmitteln. Den wäßrigen Dispersionen der Komponenten A) und B) können weitere für die Textilausrüstung verwendete Mittel wie z.B. Antistatika hinzugefügt werden, ohne daß die Stabilität der Dispersionen und die Ausrüstungseffekte wie Öl- und Wasserabweisung oder weicher Griff darunter leiden.

Die erfindungsgemäßen Mittel enthalten mindestens zwei Komonenten A) und B), welche jeweils eine wäßrige Dispersion darstellen. Zur Erzielung voll befriedigender Effekte bezüglich Lösungsmittelechtheit der Färbung ist es erforderlich, daß das Gewichtsverhältnis der Komponente A) zur Komponente B) im Bereich von 30 zu 70 bis 70 zu 30 liegt. Mischungsverhältnisse außerhalb dieses Bereichs führen zu weniger guten Ergebnissen.Je weiter das Mischungsverhältnis von dem erfindungsgemäßen Bereich entfernt ist, desto mehr nähern sich die Ergebnisse bezüglich Lösungsmittelechtheit denen, die mit den reinen Komponenten A) bzw. B) erhalten werden und die nicht voll befriedigend sind. Besonders bevorzugt unter den erfindungsgemäßen Mitteln sind solche, in denen das Gewichtsverhältnis von Komponente A) zu Komponente B) etwa 50 zu 50 beträgt. Bei einem Gewichtsverhältnis in dieser Größenordnung ist der Synergismus zwischen A) und B) besonders stark ausgeprägt.

Zur Herstellung erfindungsgemäßer Mittel genügt es, die beiden Dispersionen (Komponenten A) und B)) miteinander zu vermischen. Im Normalfall muß nach dem Vermischen keine nochmalige Homogenisierung durchgeführt werden.

### Komponente A)

Die Komponente A) ist eine wäßrige Dispersion, welche mindestens die nachfolgend beschriebenen Bestandteile a), b), und c) enthält und die darüber hinaus noch weitere Bestandteile enthalten kann.
Die Bestandteile a), b), und c) sind in folgenden Mengen enthalten:
a) 15 bis 25 Gew.teile
b) 1 bis 2 Gew.teile
c) 55 bis 75 Gew.teile
Bestandteil a) ist ein Copolymeres, das aus drei Monomeren aufgebaut ist, nämlich einem Perfluoralkylethylacrylat oder einem Perfluoralkylethylmethacrylat, Vinylchlorid und einem fluorfreien Alkylacrylat oder -methacrylat. Das Perfluoralkylethylacrylat ist zu 50 bis 60 Gew.%, Vinylchlorid zu 2 bis 10 Gew.% und das fluorfreie Alkyl(meth-)acrylat zu 30 bis 40 Gew.% enthalten, wobei die Summe der im Einzelfall vorliegenden Gewichtsprozente immer 100 ist. Das Perfluoralkylethylacrylat ist ein Acrylsäureester der Formel

CH₂ = CH - COO CH₂ CH₂ - R_{f}

bzw. der entsprechende Methacrylsäureester, worin R_{f} einen unverzweigten oder verzweigten Perfluoralkylrest mit 2 bis 14 C-Atomen darstellt.

Vorzugsweise ist der Rest R_{f} ein unverzweigter Rest mit 4 bis 10 C-Atomen. Bedingt durch Kostengründe ist das Perfluoralkylethylacrylat nicht ein einheitliches Produkt, sondern ein Gemisch von Verbindungen, die sich durch die Kettenlänge des Restes R_{f} unterscheiden. In mindestens 95% aller im Gemisch enthaltener Verbindungen weist jedoch der Rest R_{f} 2 bis 14 C-Atome auf; vorzugsweise enthält in der Mehrzahl der Einzelmoleküle der Rest Rf 4 bis 10 C-Atome.

Das als Monomerbaustein in dem Copolymeren (Bestandteil a) von Komponente A) enthaltene fluorfreie Alkylacrylat oder Alkylmethacrylat ist ein Acrylsäure - oder Methacrylsäureester eines aliphatischen geradkettigen oder verzweigten Alkohols mit einer Alkylkette von 10 bis 18 C-Atomen. Wie im oben erläuterten Fall der Perfluoralkylethylacrylate liegt auch im Fall des fluorfreien (Meth-) Acrylats normalerweise ein Gemisch von Estern vor, die sich in der Kettenlänge der Alkoholkomponente unterscheiden. In mindestens 95% der Einzelmoleküle liegt jedoch eine Kettenlänge der Alkoholkomponente von 10 bis 18 C-Atomen vor. Bevorzugt ist das als Monomerbaustein in Bestandteil a) enthaltene fluortreie Acrylat n-Octadecylacrylat. Die als Bestandteil a) von Komponente A) verwendbaren Copolymeren können nach üblichen Methoden aus den Monomeren hergestellt werden, z.B. mittels Emulsionspolymerisation.
Bestandteil b)
Der Bestandteil b) von Komponente A), ist ein ethoxiliertes Alkylphenol der Formel

R - C₆H₄ - O (CH₂ CH₂ O)ₚ - H

Der Rest R ist ein unverzweigter oder verzweigter Alkylrest mit 4 bis 12, vorzugweise 6 bis 10 C-Atomen, der sich vorzugsweise in p-Stellung zum Phenolsauerstoff befindet. Der Wert für p (Ethoxilierungsgrad) beträgt 6 bis 20, vorzugsweise 10 bis 16.
Wie in den oben erläuterten Fällen liegt auch in Bestandteil b) im Normalfall ein Gemisch von Verbindungen vor, die sich in der Länge des Restes R und im Ethoxilierungsgrad unterscheiden. Solche Gemische sind handelsübliche Produkte, die unter anderem als Emulgatoren auf dem Markt sind.

Der dritte Bestandteil c) der Komponente A) ist Wasser

### Komponente B)

Als Komponente B) wird entweder eine wäßrige Dispersion B1 oder eine wäßrige Dispersion B2 eingesetzt.

Die Komponente B1) ist eine wäßrige Dispersion, welche mindestens die nachfolgend beschriebenen Bestandteile d), e), und f) enthält, und die darüber hinaus noch weitere Bestandteile enthalten kann. Die Bestandteile d), e), und f) sind in folgenden Mengen in Komponente B1) enthalten:
d) 15 bis 20 Gew.teile
e) 1 bis 2 Gew.teile
f) 65 bis 80 Gew.teile
Bestandteil d) ist ein Copolymeres, das aus drei Monomeren aufgebaut ist, nämlich einem fluorhaltigen Acrylat, Vinylidenchlorid und einem fluorfreien Alkylacrylat oder Alkylmethacrylat. Das fluorhaltige Acrylat ist zu 40 bis 75 Gew.%, Vinylidenchlorid zu 10 bis 35 Gew.% und das fluortreie Alkyl(meth-)acrylat zu 10 bis 25 Gew.% enthalten, wobei die Summe der im Einzelfall vorliegenden Gewichtsprozente immer 100 ist.
Das fluorhaltige Acrylat besitzt die allgemeine Formel

CF₃ - CF₂ - (CF₂)ₖ - CH₂ - CH₂ - O C(O) - CH = CH₂

In dieser Formel kann k die Werte 1 bis 12 annehmen. Das als Monomerbaustein in dem Copolymeren (Bestandteil d)) enthaltene fluorhaltige Acrylat muß kein einheitliches Produkt sein, sondern ist vielmehr im Normalfall ein Gemisch von Produkten, die unter die oben genannte Formel fallen und sich in der Kettenlänge des fluorierten Restes, d.h. im Wert von k unterscheiden. Besonders bevorzugt für die erfindungsgemäßen Mittel sind hierbei fluorhaltige Acrylate der genannten Formel, bei denen
in 0 bis 10 % der Monomeren k einen Wert von 4 oder weniger besitzt
in 45 bis 75 % der Monomeren k einen Wert von 6 besitzt
in 20 bis 40 % der Monomeren k einen Wert von 8 besitzt
in 1 bis 20 % der Monomeren k einen Wert von 10 besitzt
in 0 bis 5 % der Monomeren k einen Wert von 12 besitzt.

Wie im Fall der fluorhaltigen Acrylate gilt auch für die fluorfreien Alkyl(meth-)acrylate, daß im Normalfall als Monomerbaustein ein Gemisch von Verbindungen vorliegt, die sich durch die Kettenlänge des Alkylrests unterscheiden. In jedem Fall aber handelt es hierbei um Verbindungen, deren Alkylkette 2 bis 18 C-Atome aufweist. Diese Alkylketten können verzweigt oder unverzweigt sein.

Copolymere, welche (als Bestandteil d) von Komponente B1) für die Herstellung erfindungsgemäßer Mittel geeignet sind, beschreibt die US-A-4 742 140. Dort sind auch Verfahren zur Herstellung solcher Copolymerer, z.B. mittels Emulsionspolymerisation, angegeben.
Bestandteil e)
Bei Bestandteil e) handelt es sich um ein Gemisch ethoxilierter Fettsäuren, das in bekannter Weise durch Umsetzung eines Gemischs von Fettsäuren mit Ethylenoxid erhalten werden kann. Da bei der Synthese im Normalfall aus Kostengründen ein Gemisch von Fettsäuren unterschiedlicher Kettenlänge verwendet wird, stellen die erhaltenen Produkte ein Gemischvon Verbindungen dar, welche sich in der Kettenlänge der Fettsäurereste und im Ethoxilierungsgrad unterscheiden. Für die erfindungsgemäßen Mittel werden Gemische von Verbindungen verwendet, deren Fettsaurereste 8 bis 18, vorzugsweise 12 bis 18 C-Atome aufweisen und deren Ethoxilierungsgrad 6 bis 20, vorzugsweise 10 bis 16 ist. Der Ethoxilierungsgrad ist die durchschnittliche Anzahl der - CH₂ - CH₂ - O - Einheiten, die an einen Fettsäurerest gebunden sind. Bestandteil e) wirkt als Dispergator für Bestandteil d)
Bestandteil f) von Komponente B1) ist Wasser.

Geeignete Produktgemische, welche als Komponente B1) für die Herstellung erfindungsgemäßer Mittel dienen können, beschreibt die US-A-4 742 140.

An Stelle der beschriebenen Komponente B1) kann auch die nachfolgend erläuterte Komponente B2) eingesetzt werden.

Komponente B2) ist eine wäßrige Dispersion, welche mindestens die unten beschriebenen Bestandteile g) bis k) enthält und zwar in folgenden Mengen:
Bestandteil g): 2 bis 10 Gew.teile
Bestandteil h): 10 bis 40 Gew.teile
Bestandteil i): 0,5 bis 10 Gew.teile
Bestandteil k): 40 bis 90 Gew.teile
Besonders günstige Ergebnisse werden erhalten, wenn Komponente B2) folgende Mengen der Bestandteile g) bis k) enthält:
g): 4 bis 8 Gew.teile
h): 10 bis 25 Gew.teile
i): 1 bis 5 Gew.teile
k): 50 bis 80 Gew.teile
Bestandteil g) ist ein Isocyanat, das mittels eines Oxims blockiert ist. Damit ist gemeint, daß die -NCO-Gruppen des zugrunde liegenden Isocyanats durch Umsetzung des Isocyanats mit einem Oxim R1 R2 C = NOH blockiert wurden, wobei R1 und R2 im Normalfall Alkylreste mit 1 bis 4 C-Atomen sind. Unter "Isocyanat" werden in diesem Zusammenhang Produkte verstanden, welche mindestens eine, vorzugsweise aber zwei oder mehr -N = C = O-Gruppen enthalten. Geeignet als zugrundeliegende Isocyanate sind beispielsweise 2.2.4- oder 2.4.4-Trimethylhexamethylendiisocyanat oder ein Gemisch dieser Isomerer. Die zugrunde liegenden Isocyanate sind bevorzugt aliphatische oder cycloaliphatische Di-/oder Triisocyanate, auch Polyisocyanate können verwendet werden; unter Polyisocyanaten werden Produkte mit mehr als drei -N = C = O-Gruppen verstanden. Mindestens 90, vorzugsweise 100 % der -N = C = O-Gruppen des Isocyanats liegen blockiert durch ein Oxim vor, insbesondere durch ein aliphatisches Oxim, d.h. ein Oxim der Formel R1 R2 C = NOH, worin R1 und R2 unabhängig voneinander einen Alkylrest mit 1 bis 4 C-Atomen bedeuten. Geeignet ist beispielsweise Butanonoxim. Ein geeignetes blockiertes Isocyanat ist Desmodul® L 75 (Fa. Bayer AG, DE) Weitere geeignete blockierte Isocyanate sind in der EP-A-196 309 beschrieben.

Bestandteil h) der Komponente B2) ist ein Oligo- oder Polyurethan, dessen aus der Diolkomponente stammende Einheiten Substituenten mit perfluoraliphatischen Gruppen enthalten. Solche Produkte lassen sich erhalten, indem man perfluoraliphatische Gruppen enthaltende Diole mit Produkten umsetzt, welche mindestens zwei Iocyanatgruppen aufweisen. Geeignete Produkte und Verfahren zu ihrer Herstellung gehen aus der US-A-3 968 066 und der US-A-4 054 592 hervor.
Besonders bevorzugt als Bestandteil h) der Komponente B2) sind Produkte, wie sie unter anderem in der EP-A-0 348 350 beschrieben sind. Auch die deutschen Patentanmeldungen mit den Aktenzeichen P 40 16 329.6-44 (Anmeldetag 21.5.90) und P 40 22 443.0 (Anmeldetag 14.7.90) beschreiben Produkte, die als Bestandteil h) besonders bevorzugt sind. Im Fall der Patentanmeldung P 40 22 443.0 bezieht sich dies auf die Zwischenprodukte (vor Umsetzung mit Siloxan), die durch Umsetzung der dort genannten Diole mit Verbindungen erhalten werden, welche zwei oder mehr -N = C = O-Gruppen enthalten. Produkte, welche sich besonders gut als Bestandteil h), der Komponente B2) der erfindungsgemäßen Mittel eignen, können erhalten werden durch
a) Umsetzung eines Diols der allgemeinen Formel I worin m = 1, 2 oder 3 ist
   n = 0 oder 1 ist
   die Einheit -CH₂-X- für -CH₂-S-, -CH₂-N(R)-SO₂- oder für -CH₂-N(R)- C(O)- steht, worin R für Wasserstoff oder für eine Alkylgruppe mit 1 - 6 C-Atomen steht, R_{f} für einen geradkettigen oder verzweigten Perfluoralkylrest mit 1 bis 18 C-Atomen steht, in dem ggf. ein Fluoratom durch eine Perfluoralkoxygruppe mit 2 bis 6 C-Atomen substituiert sein kann,
   worin E ein verzweigter oder geradkettiger Alkylenrest mit 1 bis 10 Kohlenstoffatomen ist, der gegebenenfalls durch 1 bis 3 Gruppen unterbrochen ist, nämlich durch jeweils zweiwertige Brückenglieder der Formel
   -NR-,-O-,-S-,SO₂-,-COO-,OOC-,-CONR-,-NRCO-,-SO₂NR- und -NRSO₂-, und der gegebenenfalls an einem Ende eine -SO₂NR- oder eine -CONR-Gruppe aufweist, wobei der Rest R_{f} mit dem Schwefelatom oder dem Kohlenstoffatom dieser Gruppe verknüpft ist, wobei R für Wasserstoff oder eine Alkylgruppe mit 1-6 C-Atomen steht, wobei das Diol im Gemisch mit Nebenprodukten vorliegen kann, die bei seiner Herstellung anfallen,
   mit einem aliphatischen, cycloaliphatischen oder aromatischen Di-, Tri- oder Polyisocyanat, wobei diese Umsetzung gegebenenfalls in Gegenwart eines mindestens 2 Hydroxylgruppen enthaltenden Kettenverlängerungsmittels durchgeführt wurde.
   Als mindestens 2 Hydroxylgruppen enthaltendes Kettenverlängerungsmittel ist insbesondere N-Methyldiethanolamin geeignet.

Die so erhältlichen Produkte zeichnen sich dadurch aus, daß hohe Effektivität bezüglich öl- und wasserabweisender Wirkung erzielt wird, wenn Textilien mit Zusammensetzungen ausgerüstet werden, welche diese Produkte enthalten.

Bestandteil i) der Komponente B2) ist ein ethoxiliertes Fettamin oder das Salz, das aus einem solchen Fettamin und einer aliphatischen Monocarbonsäure mit 1 bis 4 C-Atomen gebildet wird. Geeignete Salze sind unten in dem Abschnitt über Komponente D), beschrieben. Für Bestandteil i) der Komponente B2) sind die gleichen Salze wie für Komponente D), aber auch die zugrunde liegenden, nicht mit Carbonsäure neutralisierten, ethoxilierten Fettamine geeignet.
Bestandteil k) der Komponente B2) ist Wasser
In einer bevorzugten Ausführungsform enthält Komponente B1) oder B2) der erfindungsgemäßen Mittel noch ein oder zwei weitere Bestandteile l) und/oder m), und darüber hinaus keine weiteren Bestandteile. Die Bestandteile l) und m) sind 5 bis 10 Gew.teile Aceton bzw. 2 bis 6 Gew.teile Ethylenglykol oder 1.2-Popandiol. Diese Werte für die Gew.teile beziehen sich auf die oben genannten Zahlen für die Gewichtsteile an den Bestandteilen d), e), f) bzw. g), h), i), k).

Auch in Komponente A) ist bevorzugt ein weiterer Bestandteil (n)) anwesend, nämlich Aceton in einer Menge von 10 bis 15 Gew.teilen, bezogen auf die obengenannten Werte für die Gewichtsteile an den Bestandteilen a), b), und c). Vorzugsweise enthält Komponente A) keine weiteren Bestandteile außer a), b), c) und ggf. n).

Die für Komponente A) und B), sowie ggf. C) und D) im Einzelfall verwendeten Gewichtsteile an den verschiedenen Bestandteilen müssen nicht zusammen 100 Gew.teile ergeben (anders als im Fall der Angabe von Gewichtsprozent).

Die erfindungsgemäßen Mittel können durch Vereinigungen der zwei wäßrigen Dispersionen (Komponenten A) und B)) hergestellt und in dieser Form verwendet werden. In bestimmten Fällen ist es jedoch von Vorteil, wenn man den vereinigten Dispersionen noch weitere Produkte hinzufügt. Auf diese Weise lassen sich den mit erfindungsgemäßen Mitteln behandelten Fasermaterialien ein noch spezielle Eigenschaften verleihen. So kann insbesondere textilen Fasermaterialien ein noch angenehmerer Griff vermittelt werden, wenn die erfindungsgemäßen Mittel außer den Komponenten A) und B) noch eine Komponente C) und/oder eine Komponente D) enthalten. Vor allem die gleichzeitige Anwesenheit der Komponenten C) und D) führt zu sehr guten Effekten.

### Komponente C):

Hierbei handelt es sich um eine wäßrige Dispersion, die ein Gemisch aus einem Si-H-Bindungen enthaltenden Polysiloxan, einem ethoxilierten Alkohol und Wasser ist.
Das Polysiloxan in Komponente C) ist ein Polydimethylsiloxan, in dem ein Teil, normalerweise weniger als 25 %, der Si-CH3-Bindungen durch Si-H-Bindungen ersetzt ist. Solche Polysiloxane sind handelsübliche Produkte. Alle auf dem Markt erhältlichen entsprechenden Polysiloxane sind für die erfindungsgemäßen Mittel verwendbar, sofern die Stabilität der sie enthaltenden wäßrigen Dispersionen den jeweiligen Anforderungen entspricht.
Der in Komponente C) enthaltene ethoxilierte Alkohol weist einen Ethoxilierungsgrad (durchschnittliche Anzahl der CH₂ CH₂ O - Einheiten) von 4 bis 12, vorzugsweise 6 bis 8, auf.
Der zugrundeliegende Alkohol ist ein aliphatischer Alkohol mit einer unverzweigten oder verzweigten Alkylkette von 6 bis 16, vorzugsweise 10 bis 12, C-Atomen.
Der dritte Bestandteil von Komponente C) ist Wasser.

Die Komponente C) enthält 30 bis 40 Gewichtsteile des Polysiloxans, 1 bis 5 Gewichtsteile des ethoxilierten Alkohols und 60 bis 65 Gewichtsteile Wasser.

### Komponente D)

Die Komponente D) stellt ebenfalls ein Gemisch in Form einer wäßrigen Dispersion dar. Dieses Gemisch enthält einen tetrasubstituierten Harnstoff, ein Carbonsäuresalz eines Fettaminethoxilats, ethoxilierte Rizinolsäure und Wasser. Daneben können noch kleinere Mengen, d.h. jeweils bis zu 5 Gewichtsteilen (bezogen auf die nachfolgend für Komponente D) genannten Gewichtsangaben) einer oder mehrerer der folgenden Substanzen in Komponente D) anwesend sein:
Ethylenglykol, Methanol, Essigsäure und Isobutanol. Die Summe aller vorhandenen Mengen an diesen Substanzen beträgt demnach maximal 20 Gew.teile.

Komponente D) enthält
15 bis 25 Gew.teile des tetrasubstituierten Harnstoffs
1 bis 2 Gew.teile des genannten Carbonsäuresalzes
1 bis 2 Gew.teile ethoxilierte Rizinolsäure
60 bis 75 Gew.teile Wasser
sowie gegebenenfalls zusätzlich eine oder mehrere der obengenannten Substanzen. Der tetrasubstituierte Harnstoff ist eine Verbindung der Formel
worin R ein Alkylrest mit 12 bis 18 C-Atomen ist, R', R'' und R''' unabhängig voneinander für Wasserstoff oder einen geradkettigen oder verzweigten Alkylrest mit 1 bis 4 C-Atomen stehen.

Es handelt sich also um einen tris-methylolierten N-Alkylharnstoff, bei dem einer, zwei oder drei Methylolreste verethert sein können. Bei diesem Harnstoff kann es sich auch um ein Gemisch von Verbindungen handeln, die sich durch die Kettenlängen eines oder mehrerer der Reste R, R', R'', R''' unterscheiden.

Das in Komponente D), enthaltene Carbonsäuresalz eines Fettaminethoxilats läßt sich erhalten durch Ethoxilierung eines Fettamins und Umsetzung des Ethoxilierungsprodukts mit einer äquivalenten Menge einer Carbonsäure. Vorzugsweise weist das Salz die Formel

R4 - NH(R₆)⁺-(CH₂ CH₂ O)_{y}-H + R5 COO⁻

auf, worin R4 ein Alkylrest mit 10 bis 18 C-Atomen, R5 ein Alkylrest mit 1 bis 4 C-Atomen ist, R6 Wasserstoff oder (CH₂ CH₂ O)_{y} ist und y Werte von 2 bis 16 besitzt. Als Salz liegt hierbei im Normalfall ein Gemisch von Salzen vor, die sich in der Kettenlänge der Reste R4, R5 und/oder im Wert von y unterscheiden. Die Reste R4 und R5 können verzweigt sein, sind jedoch bevorzugt unverzweigt.

Die in Komponente D) enthaltene ethoxilierte Rizinolsäure weist einen Ethoxilierungsgrad von 2 bis 12 auf. Auch hier liegt im Normalfall ein Gemisch von Verbindungen vor, die sich im Ethoxilierungsgrad, d.h. in der Anzahl an - CH₂ - CH₂ - O - Einheiten unterscheiden.

Die erfindungsgemäßen Mittel enthalten bevorzugt die Komponenten A) bis D) im Gewichtsverhältnis
40 bis 50% A
40 bis 50 % B
0 bis 10 % C
0 bis 10 % D.

Die erfindungsgemäßen Mittel sind wäßrige Dispersionen, welche sich hervorragend zur wasser- und ölabweisenden Ausrüstung von Fasermaterialien, insbesondere textilen Flächengebilden, eignen und diesen eine gute Lösemittelechtheit der Färbung und angenehm weichen Griff verleihen. Die textilen Flächengebilde sind hierbei bevorzugt solche, welche aus Cellulosefasern, z.B. aus Baumwolle, bestehen oder welche Cellulosefasern im Gemisch mit anderen Fasern wie Polyesterfasern enthalten.
Die Mittel können nach bekannten Methoden wie z.B. mittels Foulard in für die Textilausrüstung üblichen Mengen aufgebracht werden.

Die Erfindung wird nunmehr durch Ausführungsbeispiele veranschaulicht.

Bei der Beurteilung der Ergebnisse wurden die nachfolgend beschriebenen Testmethoden angewandt:
Vor Durchführung der Tests a, bis c, wurden die Proben nach der Ausrüstung 24 Stunden bei 20°C/65 % rel. Feuchte gelagert.
a, Die ölabweisende Wirkung wurde nach AATCC 118-1978 bestimmt.
   Hierbei wurde die Benetzung durch 8 verschiedene flüssige Kohlenwasserstoffe geprüft; die Bewertungsskala dieser Testmethode umfaßt Noten von 1 bis 8, wovon Note 8 die beste (höchster Abweisungseffekt) ist.
b, Die wasserabweisende Wirkung wurde sowohl nach AATCC 22-1980 (sog. Spraytest) als auch nach DIN 53888 (sogenannter Bundesmann-Beregnungstest) durchgeführt. Bei diesem letzteren Test wird die Wasseraufnahme in Gew.% bestimmt und der sog. "Abperleffekt" visuell beurteilt, wobei Noten von 1 (schlechteste Note) bis 5 (beste Note: Wasser perlt ohne Benetzung ab) vergeben werden. Beim Spraytest wird ebenfalls die Benetzung visuell beurteil, die Notenskala reicht von 0 bis 100 (100 = beste Note, d.h. geringste Benetzung).
   Die obengenannten AATCC-Testmethoden sind dem "AATCC (American Association of Textile Chemists and Colorists) Technical Manual" Vol 58, 1983, Seiten 248, 270, 271 entnommen.
c, Die Lösemittelechtheit von Färbungen wurden an gefärbten Gewebeproben nach folgender Methode bestimmt (siehe Broschüre Nr. 7/84 vom Juni 1983 der Chemischen Fabrik Pfersee, Augsburg, "Glasplattentest zur Ermittlung der Ausblutungsneigung von Färbungen"):
   Die zu prüfende gefärbte Gewebeprobe wird zusammen mit weißem Filterpapier auf eine Glasplatte gelegt, wobei das Filterpapier zwischen Gewebe und Glasplatte liegt. Auf das Gewebe legt man eine zweite Glasplatte, die in der Mitte eine Meine Öffnung aufweist. Durch diese Öffnung wird mittels einer Pipette ca. 0,2 ml Lösungsmittel (z.B. Aceton oder Perchlorethylen) auf das Gewebe aufgebracht. Nach 60 Sekunden wird das Filterpapier entnommen und bei Raumtemperatur getrocknet. Die Menge an Farbstoff auf dem Filterpapier (= Maß für das Ausbluten von Farbstoff aus dem Gewebe) wird visuell beurteilt.

### Beispiel 1

Proben aus einem Mikrofasergewebe aus 100 % Polyester (Trevira® Finesse), blau gefärbt, wurden mit den nachstehend beschriebenen Flotten über einen Foulardprozeß ausgerüstet. Hierzu wurden die Gewebeproben nacheinander getaucht, abgequetscht, getaucht, abgequetscht. Die Flottenaufnahme betrug nach dem zweiten Abquetschen etwa 60 Gew.%. Anschließend wurden die Proben unter Spannung auf einem Rahmen getrocknet (10 min, 100-120°C) und kondensiert (5 min, 150°C).

### Flotte 1 (erfindungsgemäß):

Die Flotte enthielt in 1 l Wasser:
1 ml 60 %ige Essigsäure und
25 g einer ca 20 %igen wäßrigen Dispersion, welche durch Mischen folgender Einzelprodukte a, bis d, hergestellt worden war:
a, eine wäßrige handelsübliche Dispersion (entsprechend der in Patentanspruch 1 bzw. 4 genannten Komponente B1) einer Konzentration von ca. 28 %, die etwa 15 Gew.% Copolymer, 1-2 Gewichtsteile ethoxilierte Fettsäuren, 7,5 Gew.% Aceton und ca. 4 Gew.% Ethylenglykol enthielt. Das Copolymer war, wie in Patentanspruch 1 (Bestandteil d) von Komponente B1) angegeben, zusammengesetzt, wobei das Maximum der Kettenlänge des Perfluoralkylrests bei etwa 8 C-Atomen lag und das Maximum der Alkylkettenlänge des fluorfreien Acrylats bei etwa 16 bis 18 C-Atomen lag.
b, eine handelsübliche wäßrige Dispersion (entspechend Komponente A) von Patentanspruch 1 bzw. 7), welche ca. 70 Gew.teile Wasser, 10 Gew.teile Aceton, 18 Gew.teile Copolymer und 2 % ethoxiliertes (ca. 13-16 EO) Alkylphenol (hauptsachlich 8 bis 10 C-Atome in der Alkylkette) enthielt. Das Copolymer war, wie in Patentanspruch 1 (Bestandteil a) von Komponente A) angegeben, aufgebaut, wobei die Monomeren etwa im Gewichtsverhältnis 58:37:5 von Perfluoralkylethylacrylat: fluorfreiem Acrylat (ca. 16-18 C-Atome in der Alkylkette): Vinylchlorid vorlagen.
c, eine wäßrige Dispersion, die etwa 35 Gew.% eines Gemischs aus einem Siloxan mit Si-H-Bindungen (Polydimethylsiloxan, bei dem ein Teil der Si-CH₃-Bindungen durch Si-H-Bindungen ersetzt ist) und einem ethoxilierten Alkohol (durchschnittlich 10 bis 12 C-Atome mit ca. 6 EO-Einheiten) und 65 Gew.% Wasser enthielt. (Das genannte Gemisch entspricht der Komponente C) von Patentanspruch 10).
d, eine wäßrige Dispersion, die etwa 70 Gew.% Wasser und 30 Gew.% eines Gemischs enthielt, wie es oben und in Patentanspruch 10 als Komponente D) beschrieben ist.

Das Mengenverhältnis in Flotte 1 wurde so gewählt, daß die hier genannten Produkte a, und b, (Komponenten A) und B1) von Patentanspruch 1) in etwa gleichen Gewichtsverhältnissen eingesetzt wurden, wobei die Summe aus a, und b, etwa 90 Gew.% der 20 %igen wäßrigen Dispersion bildete, und die Bestandteile c) und d) jeweils nur Mengen von weniger als 10 %.

### Flotte 2 (Vergleich, nicht erfindungsgemäß):

Die Flotte enthielt in 1 l Wasser:
1 ml 60 %ige Essigsaure
25 g des Produkts a, von Flotte 1 (die Produkte b, c, und d, von Flotte 1 waren nicht anwesend)

### Flotte 3 (Vergleich, nicht erfindungsgemäß):

Zusammensetzung wie Flotte 2, aber mit Produkt b, von Flotte 1 (statt Produkt a,)

### Flotte 4 (Vergleich, nicht erfindungsgemäß):

Wie Flotte 3, aber statt Produkt b, eine andere handelsübliche Dispersion, die jedoch ähnliche Zusammensetzung aufwies wie Produkt b,

### Flotte 5 (nicht erfindungsgemäß):

Wie Flotte 3, aber statt Produkt b, das Handelsprodukt Scotchgard® FX 3563

### Flotte 6 (erfindungsgemäß):

Zusammensetzung wie Flotte 1, aber ohne Zusatz der dort genannten Produkte c) und d)
An den wie beschrieben ausgerüsteten und nachbehandelten Geweben wurden Spray-Test, und Bundesmann-Test (Wasseraufnahme in Gew.% und Abperl-Note) durchgeführt, sowie ölabweisende Wirkung bestimmt und zwar jeweils an der Originalprobe, nach 5maliger Maschinenwäsche (Haushaltswaschmaschine) bei 40°C und nach einer Chemisch-Reinigung. Die Ergebnisse zeigt Tabelle 1. Bei der Note für den Abperleffekt sind jeweils 3 Werte angegeben. Diese beziehen sich (in der angegebenen Reihenfolge) auf Beurteilungen nach 1,5, bzw. 10 Minuten.
Beim Bundesmann-Test nach DIN 53888 wurde zusätzlich (siehe Tabelle 1 unter c,) die Menge an durch das Gewebe hindurchtretendem Wasser in ml bestimmt. Diese Werte sind stark von der Dichte der Gewebestruktur abhängig. Je niedriger diese Werte für den Wasserdurchlauf an ein und demselben Gewebe sind, desto besser ist die wasserabweisende Wirkung.
Der mit *) gekennzeichnete Wert in der Tabelle 1 bedeutet, daß das entsprechende Gewebe völlig mit Wasser durchbenetzt war (schlechte Wasserabweisung beim Durchlauftest)

### Beispiel 2

Mit den unter Beispiel 1 beschriebenen Flotten Nr. 3, 4 und 5 wurden Gewebeproben aus gefärbten Polyester-Mikrofasern (Kette) und gefärbten Viskosefasern (Schuß) ausgerüstet und nachbehandelt, wie unter Beispiel 1 beschrieben. Zusätzlich wurde folgende Flotte 7 verwendet:

### Flotte 7 (erfindungsgemäß):

Wie Flotte 1, aber statt Produkt a, (Komponente B1) gemäß Patentanspruch 1) wurde als Produkt e, eine Zusammensetzung gemäß Komponente B2) von Patentanspruch 1 verwendet. Das Produkt e, war eine wäßrige Dispersion, die etwa (in Gew.%) 73 % Wasser, 3 % 1,2-Propandiol, 2 % eines Acetats eines Fettaminethoxilats (Marlowet® 5401) 7 % eines mit Butanonoxim blockierten Isocyanats (Desmodul® L 75) und 15 % eines Urethans mit Perfluoralkylgruppen (entsprechend Bestandteil h) von Komponente B2) enthielt.

Die Ergebnisse zeigt Tabelle 2

### Beispiel 3: Prüfung auf Beständigkeit der Anfärbung gegen Lösungsmittel:

Hierzu wurden Gewebeproben aus 100 % Polyester, angefärbt mit 2,5 % Terasilrot 3 BL bzw. mit 6 % Terasildunkelblau RB bzw. mit 7 % Terasilschwarz LBS, mit Flotten behandelt, wie sie in Beispiel 1 beschrieben sind. Gegenüber den oben angegebenen Bedingungen für Ausrüstung und Nachbehandlung wurden folgende Änderungen vorgenommen:
Die Flotten enthielten in 1 l Wasser nicht 25 g an den entsprechenden wäßrigen Dispersionen, sondern 40 g, und die Kondensation wurde nicht 5 Minuten bei 150°C, sondern 40 Sekunden bei 180°C durchgeführt. Eine gefärbte aber nicht mit wäßriger Flotte ausgerüstete Gewebeprobe wurde mit untersucht. Nach Durchführung des oben beschriebenen Tests bezüglich Lösemittelechtheit wurden die Filterpapierproben mittels folgender Skala visuell bewertet:
0 (beste Note): kein Farbstoff erkennbar
1 : sehr wenig Farbstoff
2 : geringe, aber deutlich wahrnehmbare Menge an Farbstoff
3 : mittlere Menge an Farbstoff
4 : starke Anfärbung des Filterpapiers
Die für den Test verwendeten Lösungsmittel waren Aceton (Ac), Perchlorethylen (Pe) und Methylethylketon (Me).

Die Ergebnisse zeigt Tabelle 3.

## Patentansprüche (Patentansprüche für folgende(n) Vertragsstaat(en): AT, BE, CH, DE, DK, FR, GB, IT, LI, NL, SE)

1. Mittel zur Behandlung von Fasermaterialien, enthaltend mindestens zwei Komponenten A) und B) im Gewichtsverhältnis A):B) von 30 zu 70 bis 70 zu 30, wobei Komponente A) eine wäßrige Dispersion ist, die folgende Bestandteile a), b), c) enthält:
a) 15 bis 25 Gewichtsteile eines Copolymeren, aufgebaut aus folgenden Monomeren:
50 bis 60 Gew.% eines Perfluoralkylethylacrylats oder Perfluoralkylethylmethacrylats
2 bis 10 Gew. % Vinylchlorid
30 bis 40 Gew. % eines fluorfreien Alkylacrylats oder -methacrylats mit einer Alkylkette von 10 bis 18 C-Atomen.
b) 1 bis 2 Gewichtsteile ethoxiliertes Alkylphenol mit einer Alkylkettenlänge von 4 bis 12, vorzugsweise 6 bis 10 C-Atomen und einem Ethoxilierungsgrad von 6 bis 20, vorzugsweise von 10 bis 16.
c) 55 bis 75 Gew.teile Wasser
und wobei Komponente B) entweder eine wäßrige Dispersion B1) ist, die folgende Bestandteile d), e), f) enthält:
d) 15 bis 20 Gewichtsteile eines Copolymeren, aufgebaut aus folgenden Monomeren:
40 - 75 Gew.% fluorhaltiger Acrylate der Formel
CF₃ - CF₂ - (CF₂)ₖ - CH₂ - CH₂ - OCO - CH = CH₂
worin k Werte von 1 bis 12 annehmen kann,
10 bis 35 Gew.% Vinylidenchlorid
10 bis 25 Gew.% eines Alkylacrylats oder Alkylmethacrylats mit einer Alkylkette von 2 bis 18 C-Atomen.
e) 1-2 Gewichtsteile eines Gemischs ethoxilierter Fettsäuren, wobei die Fettsäuren 8 bis 18, vorzugsweise 12 bis 18, C-Atome aufweisen und der Ethoxilierungsgrad 6 bis 20, vorzugsweise 10 bis 16 ist.
f) 65 bis 80 Gewichtsteile Wasser
oder wobei B) eine wäßrige Dispersion B2) ist, welche folgende Bestandteile g) bis k) enthält:
g) 2 bis 10 Gewichtsteile eines mittels eines Oxims blockierten Isocyanats, vorzugsweise 4 bis 8 Gewichtsteile
h) 10 bis 40 Gewichtsteile, vorzugsweise 10 bis 25 Gewichtsteile eines Oligo- oder Polyurethans, dessen aus der Diol-Komponente stammende Einheiten Substituenten mit perfluoraliphatischen Gruppen enthalten
i) 0,5 bis 10 Gewichtsteile, vorzugsweise 1 bis 5 Gewichtsteile, eines ethoxilierten Fettamins oder des aus diesem ethoxilierten Fettamin und einer aliphatischen Monocarbonsäure mit 2 bis 4 C-Atomen gebildeten Salzes
k) 40 bis 90, vorzugsweise 50 bis 80, Gewichtsteile Wasser.

2. Mittel nach Patentanspruch 1, dadurch gekennzeichnet, daß das Gewichtsverhältnis A:B etwa 50:50 beträgt.

3. Mittel nach Patentanspruch 1 oder 2, dadurch gekennzeichnet, daß in den fluorhaltigen Acrylaten von Bestandteil d) der Komponente B1)
in 0 bis 10 % der Monomeren k einen Wert von 4 oder weniger besitzt
in 45 bis 75 % der Monomeren k einen Wert von 6 besitzt
in 20 bis 40 % der Monomeren k einen Wert von 8 besitzt
in 1 bis 20 % der Monomeren k einen Wert von 10 besitzt
in 0 bis 5 % der Monomeren k einen Wert von 12 besitzt

4. Mittel nach einem oder mehreren der Patentansprüche 1 bis 3, dadurch gekennzeichnet, daß Komponente B1) oder B2) außer den Bestandteilen d), e), und f) bzw. g), h), i), und k),
l) 5 bis 10 Gew.teile Aceton und/oder
m) 2 bis 6 Gew.teile Ethylenglykol oder 1.2-Propandiol
enthält, und daß die Summe der Bestandteile d), e), f), l), m) bzw. g), h), i), k), l), m) 100 Gew.% von Komponente B) bildet.

5. Mittel nach einem oder mehreren der Patentansprüche 1 bis 4, dadurch gekennzeichnet, daß in Bestandteil a), der Komponente A) das fluorfreie Alkylacrylat oder -methacrylat Octadecylacrylat ist.

6. Mittel nach einem oder mehreren der Patentansprüche 1 bis 5, dadurch gekennzeichnet, daß das Perfluoralkylethylacrylat von Bestandteil a), der Komponente A), ein Gemisch von Verbindungen der Formel
CF₃ - (CF₂)ₓ - CH₂ - CH₂ - O - CO - CH = CH₂
ist,
wobei x Werte von 3 bis 9 besitzt.

7. Mittel nach einem oder mehreren der Patentansprüche 1 bis 6, dadurch gekennzeichnet, daß Komponente A) außer den Bestandteilen a), b), c) zusätzlich
n) 10 bis 15 Gew.teile Aceton enthält und daß die Summe der Bestandteile a), b), c), n) 100 Gew.% von Komponente A) bildet.

8. Mittel nach einem oder mehreren der Patentansprüche 1 bis 7, dadurch gekennzeichnet, daß Bestandteil g) der Komponente B2) ein aliphatisches oder cycloaliphatisches Di- oder Triisocyanat ist, dessen Isocyanatgruppen durch ein aliphatisches Oxim blockiert sind.

9. Mittel nach einem oder mehreren der Patentansprüche 1 bis 8, dadurch gekennzeichnet, daß Bestandteil h) von Komponente B2) ein Oligo- oder Polyurethan ist, das erhältlich ist durch
a) Umsetzung eines Diols der allgemeinen Formel I worin m = 1, 2 oder 3 ist
n = 0 oder 1 ist
die Einheit -CH₂-X- für -CH₂-S-, -CH₂-N(R)-SO₂- oder für -CH₂-N(R)-C(O)- steht, worin R für Wasserstoff oder für eine Alkylgruppe mit 1 - 6 C-Atomen steht, R_{f} für einen geradkettigen oder verzweigten Perfluoralkylrest mit 1 bis 18 C-Atomen steht in dem ggf. ein Fluoratom durch eine Perfluoralkoxygruppe mit 2 bis 6 C-Atomen substituiert sein kann,
worin E ein verzweigter oder geradkettiger Alkylenrest mit 1 bis 10 Kohlenstoffatomen ist, der gegebenenfalls durch 1 bis 3 Gruppen unterbrochen ist, nämlich durch jeweils zweiwertige Brückenglieder der Formel
-NR-,-O-,-S-,SO₂-,-COO-,OOC-,-CONR-,-NRCO-,-SO₂NR- und -NRSO₂-, und der gegebenenfalls an einem Ende eine -SO₂NR- oder eine -CONR-Gruppe aufweist, wobei der Rest R_{f} mit dem Schwefelatom oder dem Kohlenstoffatom dieser Gruppe verknüpft ist, wobei R für Wasserstoff oder eine Alkylgruppe mit 1-6 C-Atomen steht, wobei das Diol im Gemisch mit Nebenprodukten vorliegen kann, die bei seiner Herstellung anfallen,
mit einem aliphatischen, cycloaliphatischen oder aromatischen Di-, Tri- oder Polyisocyanat, wobei diese Umsetzung gegebenenfalls in Gegenwart eines mindestens 2 Hydroxylgruppen enthaltenden Kettenverlängerungsmittels durchgeführt wurde.

10. Mittel nach einem oder mehreren der Patentansprüche 1 bis 9, dadurch gekennzeichnet, daß das Mittel zusätzlich zu den Komponenten A) und B) noch eine Komponente C) und/oder eine Komponente D) enthält, wobei Komponente C) ein Gemisch ist, das 30 bis 40 Gew.teile eines Polydimethylsiloxans, in dem ein Teil der Si-CH3-Bindungen durch Si-H-Bindungen ersetzt ist,
1 bis 5 Gew.teile eines ethoxilierten Alkohols mit 6 bis 16, vorzugsweise 10 bis 12 C-Atomen und einem Ethoxilierungsgrad von 4 bis 12, vorzugsweise 6 bis 8 und 60 bis 65 Gew.teile Wasser enthält
und wobei Komponente D) ein Gemisch ist, das folgende Bestandteile enthält:
15 bis 25 Gew.teile worin R ein Alkylrest mit 12 bis 18 C-Atomen ist, R', R'' und R''' unabhängig voneinander für Wasserstoff oder einen geradkettigen oder verzweigten Alkylrest mit 1 bis 4 C-Atomen stehen, 1 - 2 Gew.teile eines Carbonsäuresalzes eines Fettaminethoxilats mit einem Ethoxilierungsgrad von 2 bis 16, vorzugsweise der Formel
R4 NH (R6)⁺-(CH₂ CH₂ O)-_{y} H + R5 COO⁻
worin R4 ein Alkylrest mit 10 bis 18 C-Atomen, R5 ein Alkylrest mit 1 bis 4 C-Atomen ist, R6 Wasserstoff oder -(CH₂ CH₂ O)-_{y} ist und y Werte von 2 bis 16 besitzt,
1 - 2 Gew.teile ethoxilierte Rizinolsäure mit 2 bis 12 Ethylenoxideinheiten, und
60 - 75 Gew.teile Wasser, und das ggf. Ethylenglykol, Methanol, Essigsäure und/oder Isobutanol, jeweils in Mengen bis zu 5 Gew.teilen, enthält.

11. Mittel nach Patentanspruch 10, dadurch gekennzeichnet, daß das Mittel die Komponenten A), B), C), D) im Gewichtsverhältnis A:B:C:D von (40 bis 50):(40 bis 50):(0 bis 10):(0 bis 10) enthält.

12. Verwendung eines Mittels gemäß einem oder mehreren der Patentansprüche 1 bis 11 zur Behandlung von Fasermaterialien.

## Patentansprüche (Patentansprüche für folgende(n) Vertragsstaat(en): ES)

1. Verwendung eines Mittels zur Behandlung von Fasermaterialien, enthaltend mindestens zwei Komponenten A) und B) im Gewichtsverhältnis A):B) von 30 zu 70 bis 70 zu 30, wobei Komponente A) eine wäßrige Dispersion ist, die folgende Bestandteile a), b), c) enthält:
a) 15 bis 25 Gewichtsteile eines Copolymeren, aufgebaut aus folgenden Monomeren:
50 bis 60 Gew. % eines Perfluoralkylethylacrylats oder Perfluoralkylethylmethacrylats
2 bis 10 Gew. % Vinylchlorid.
30 bis 40 Gew. % eines fluorfreien Alkylacrylats oder -methacrylats mit einer Alkylkette von 10 bis 18 C-Atomen.
b) 1 bis 2 Gewichtsteile ethoxiliertes Alkylphenol mit einer Alkylkettenlänge von 4 bis 12, vorzugsweise 6 bis 10 C-Atomen und einem Ethoxilierungsgrad von 6 bis 20, vorzugsweise von 10 bis 16.
c) 55 bis 75 Gew.teile Wasser
und wobei Komponente B) entweder eine wäßrige Dispersion B1) ist, die folgende Bestandteile d), e), f) enthält:
d) 15 bis 20 Gewichtsteile eines Copolymeren, aufgebaut aus folgenden Monomeren: 40 - 75 Gew. % fluorhaltiger Acrylate der Formel
CF₃ - CF₂ - (CF₂)ₖ - CH₂ - CH₂ - OCO - CH = CH₂
worin k Werte von 1 bis 12 annehmen kann,
10 bis 35 Gew. % Vinylidenchlorid
10 bis 25 Gew. % eines Alkylacrylats oder Alkylmethacrylats mit einer Alkylkette von 2 bis 18 C-Atomen.
e) 1-2 Gewichtsteile eines Gemischs ethoxilierter Fettsäuren, wobei die Fettsäuren 8 bis 18, vorzugsweise 12 bis 18, C-Atome aufweisen und der Ethoxilierungsgrad 6 bis 20, vorzugsweise 10 bis 16 ist.
f) 65 bis 80 Gewichtsteile Wasser
oder wobei B) eine wäßrige Dispersion B2) ist, welche folgende Bestandteile g) bis k) enthält:
g) 2 bis 10 Gewichtsteile eines mittels eines Oxims blockierten Isocyanats, vorzugsweise 4 bis 8 Gewichtsteile
h) 10 bis 40 Gewichtsteile, vorzugsweise 10 bis 25 Gewichtsteile eines Oligo- oder Polyurethans, dessen aus der Diol-Komponente stammende Einheiten Substituenten mit perfluoraliphatischen Gruppen enthalten
i) 0,5 bis 10 Gewichtsteile, vorzugsweise 1 bis 5 Gewichtsteile, eines ethoxilierten Fettamins oder des aus diesem ethoxilierten Fettamin und einer aliphatischen Monocarbonsäure mit 2 bis 4 C-Atomen gebildeten Salzes
k) 40 bis 90, vorzugsweise 50 bis 80, Gewichtsteile Wasser

2. Verwendung eines Mittels nach Patentanspruch 1, dadurch gekennzeichnet, daß das Gewichtsverhältnis A:B etwa 50:50 beträgt.

3. Verwendung eines Mittels nach Patentanspruch 1 oder 2, dadurch gekennzeichnet, daß
in den fluorhaltigen Acrylaten von Bestandteil d) der Komponente B1)
in 0 bis 10 % der Monomeren k einen Wert von 4 oder weniger besitzt
in 45 bis 75 % der Monomeren k einen Wert von 6 besitzt
in 20 bis 40 % der Monomeren k einen Wert von 8 besitzt
in 1 bis 20 % der Monomeren k einen Wert von 10 besitzt
in 0 bis 5 % der Monomeren k einen Wert von 12 besitzt

4. Verwendung eines Mittels nach einem oder mehreren der Patentansprüche 1 bis 3, dadurch gekennzeichnet, daß Komponente B1) oder B2) außer den Bestandteilen d), e), und f) bzw. g), h), i), und k),
l) 5 bis 10 Gew.teile Aceton und/oder
m) 2 bis 6 Gew.teile Ethylenglykol oder 1.2-Propandiol
enthält, und daß die Summe der Bestandteile d), e), f), l), m) bzw. g), h), i), k), l), m) 100 Gew. % von Komponente B) bildet.

5. Verwendung eines Mittels nach einem oder mehreren der Patentansprüche 1 bis 4, dadurch gekennzeichnet, daß in Bestandteil a), der Komponente A) das fluorfreie Alkylacrylat oder -methacrylat Octadecylacrylat ist.

6. Verwendung eines Mittels nach einem oder mehreren der Patentansprüche 1 bis 5, dadurch gekennzeichnet, daß das Perfluoralkylethylacrylat von Bestandteil a), der Komponente A), ein Gemisch von Verbindungen der Formel
CF₃ - (CF₂)ₓ - CH₂ - CH₂ - O - CO - CH = CH₂
ist,
wobei x Werte von 3 bis 9 besitzt.

7. Verwendung eines Mittels nach einem oder mehreren der Patentansprüche 1 bis 6, dadurch gekennzeichnet, daß Komponente A) außer den Bestandteilen a), b), c) zusätzlich
n) 10 bis 15 Gew.teile Aceton enthält und daß die Summe der Bestandteile a), b), c), n) 100 Gew. % von Komponente A) bildet.

8. Verwendung eines Mittels nach einem oder mehreren der Patentansprüche 1 bis 7, dadurch gekennzeichnet, daß Bestandteil g) der Komponente B2) ein aliphatisches oder cycloaliphatisches Di- oder Triisocyanat ist, dessen Isocyanatgruppen durch ein aliphatisches Oxim blockiert sind.

9. Verwendung eines Mittels nach einem oder mehreren der Patentansprüche 1 bis 8, dadurch gekennzeichnet, daß Bestandteil h) von Komponente B2) ein Oligo- oder Polyurethan ist, das erhältlich ist durch
a) Umsetzung eines Diols der allgemeinen Formel I worin m = 1, 2 oder 3 ist
n = 0 oder 1 ist
die Einheit -CH₂-X- für -CH₂-S-, -CH₂-N(R)-SO₂- oder für -CH₂-N(R)- C(O)- steht, worin R für Wasserstoff oder für eine Alkylgruppe mit 1 - 6 C-Atomen steht, R_{f} für einen geradkettigen oder verzweigten Perfluoralkylrest mit 1 bis 18 C-Atomen steht in dem ggf. ein Fluoratom durch eine Perfluoralkoxygruppe mit 2 bis 6 C-Atomen substituiert sein kann,
worin E ein verzweigter oder geradkettiger Alkylenrest mit 1 bis 10 Kohlenstoffatomen ist, der gegebenenfalls durch 1 bis 3 Gruppen unterbrochen ist, nämlich durch jeweils zweiwertige Brückenglieder der Formel
-NR-,-O-,-S-,SO₂-,-COO-,OOC-,-CONR-,-NRCO-,-SO₂NR- und -NRSO₂-, und der gegebenenfalls an einem Ende eine -SO₂NR- oder eine -CONR-Gruppe aufweist, wobei der Rest R_{f} mit dem Schwefelatom oder dem Kohlenstoffatom dieser Gruppe verknüpft ist, wobei R für Wasserstoff oder eine Alkylgruppe mit 1-6 C-Atomen steht, wobei das Diol im Gemisch mit Nebenprodukten vorliegen kann, die bei seiner Herstellung anfallen, mit einem aliphatischen, cycloaliphatischen oder aromatischen Di-, Tri- oder Polyisocyanat, wobei diese Umsetzung gegebenenfalls in Gegenwart eines mindestens 2 Hydroxylgruppen enthaltenden Kettenverlängerungsmittels durchgeführt wurde.

10. Verwendung eines Mittels nach einem oder mehreren der Patentansprüche 1 bis 9, dadurch gekennzeichnet, daß das Mittel zusätzlich zu den Komponenten A) und B) noch eine Komponente C) und/oder eine Komponente D) enthält, wobei Komponente C) ein Gemisch ist, das 30 bis 40 Gew.teile eines Polydimethylsiloxans, in dem ein Teil der Si-CH3-Bindungen durch Si-H-Bindungen ersetzt ist,
1 bis 5 Gew.teile eines ethoxilierten Alkohols mit 6 bis 16, vorzugsweise 10 bis 12 C-Atomen und einem Ethoxilierungsgrad von 4 bis 12, vorzugsweise 6 bis 8 und 60 bis 65 Gew.teile Wasser enthält
und wobei Komponente D) ein Gemisch ist, das folgende Bestandteile enthält: 15 bis 25 Gew.teile worin R ein Alkylrest mit 12 bis 18 C-Atomen ist, R', R'' und R''' unabhängig voneinander für Wasserstoff oder einen geradkettigen oder verzweigten Alkylrest mit 1 bis 4 C-Atomen stehen, 1 - 2 Gew.teile eines Carbonsäuresalzes eines Fettaminethoxilats mit einem Ethoxilierungsgrad von 2 bis 16, vorzugsweise der Formel
R4 NH (R6)⁺-(CH₂ CH₂ O)-_{y} H + R5 COO⁻
worin R4 ein Alkylrest mit 10 bis 18 C-Atomen, R5 ein Alkylrest mit 1 bis 4 C-Atomen ist, R6 Wasserstoff oder -(CH₂ CH₂ O)-_{y} ist und y Werte von 2 bis 16 besitzt,
1 - 2 Gew.teile ethoxilierte Rizinolsäure mit 2 bis 12 Ethylenoxideinheiten, und
60 - 75 Gew.teile Wasser, und das ggf. Ethylenglykol, Methanol, Essigsäure und/oder Isobutanol, jeweils in Mengen bis zu 5 Gew.teilen, enthält.

11. Verwendung eines Mittels nach Patentanspruch 10, dadurch gekennzeichnet, daß das Mittel die Komponenten A), B), C), D) im Gewichtsverhältnis A:B:C:D von (40 bis 50):(40 bis 50):(0 bis 10):(0 bis 10) enthält.

## Claims (Claims for the following Contracting State(s): AT, BE, CH, DE, DK, FR, GB, IT, LI, NL, SE)

1. An agent for treating fibre materials, containing at least two components A) and B) in a weight ratio of A):B) of from 30:70 to 70:30, of which component A) is an agueous dispersion which contains the following constituents a), b) and c):
a) from 15 to 25 parts by weight of copolymer composed of the following monomers: from 50 to 60 % by weight of a perfluoroalkylethyl acrylate or perfluoroalkylethyl methacrylate, from 2 to 10 % by weight of vinyl chloride, from 30 to 40 % by weight of a fluorine-free alkyl acrylate or methacrylate having an alkyl chain of from 10 to 18 carbon atoms,
b) from 1 to 2 parts by weight of an ethoxylated alkylphenol having an alkyl chain length of from 4 to 12, preferably from 6 to 10, carbon atoms and a degree of ethoxylation of from 6 to 20, preferably from 10 to 16,
c) from 55 to 75 parts by weight of water, and component B) is either an aqueous dispersion B1) which contains the following constituents d), e) and f) :
d) from 15 to 20 parts by weight of a copolymer composed of the following monomers: 40 - 75 % by weight of fluorine-containing acrylates of the formula
CF₃ - CF₂ - (CF₂)ₖ - CH₂ - CH₂ - OCO - CH = CH₂
where k is from 1 to 12, from 10 to 35 % by weight of vinylidene chloride, from 10 to 25 % by weight of an alkyl acrylate or alkyl methacrylate having an alkyl chain of from 2 to 18 carbon atoms,
e) 1-2 parts by weight of a mixture of ethoxylated fatty acids, the fatty acids having from 8 to 18, preferably from 12 to 18, carbon atoms and the degree of ethoxylation being from 6 to 20, preferably from 10 to 16,
f) from 65 to 80 parts by weight of water or an aqueous dispersion B2) which contains the following constituents g) to k):
g) from 2 to 10 parts by weight of an oxime-blocked isocyanate, preferably from 4 to 8 parts by weight,
h) from 10 to 40 parts by weight, preferably from 10 to 25 parts by weight of an oligo- or polyurethane whose diol derived units contain substituents having perfluoroaliphatic groups,
i) from 0.5 to 10 parts by weight, preferably from 1 to 5 parts by weight, of an ethoxylated fatty amine or of the salt formed between this ethoxylated fatty amine and an aliphatic monocarboxylic acid of from 2 to 4 carbon atoms,
k) from 40 to 90, preferably from 50 to 80, parts by weight of water.

2. An agent according to claim 1, characterised in that the weight ratio of A:B is about 50:50.

3. An agent according to claim 1 or 2, characterised in that in the fluorine-containing acrylates of constituent d) of component B1)
in from 0 to 10 % of the monomers k is 4 or less,
in from 45 to 75 % of the monomers k is 6,
in from 20 to 40 % of the monomers k is 8,
in from 1 to 20 % of the monomers k is 10,
in from 0 to 5 % of the monomers k is 12.

4. An agent according to one or more of claims 1 to 3, characterised in that component B1) or B2), in addition to the constituents d), e) and f) or g), h), i) and k) contains
l) from 5 to 10 parts by weight of acetone and/or
m) from 2 to 6 parts by weight of ethylene glycol or 1,2-propanediol
and in that the sum total of the constituents d), e), f), l) and m) on the one hand or g), h), i), k), l) and m) on the other accounts for 100 % by weight of component B).

5. An agent according to one or more of claims 1 to 4, characterised in that in constituent a) of component A) the fluorine-free alkyl acrylate or methacrylate is octadecyl acrylate.

6. An agent according to one or more of claims 1 to 5, characterised in that the perfluoroalkylethyl acrylate of constituent a) of component A) is a mixture of compounds of the formula
CF₃ - (CF₂)ₓ - CH₂ - CH₂ - O - CO - CH = CH₂
where x is from 3 to 9.

7. An agent according to one or more of claims 1 to 6, characterised in that component A), in addition to the constituents a), b) and c), also contains
n) from 10 to 15 parts by weight of acetone and in that the sum total of the constituents a), b), c) and n) accounts for 100 % by weight of component A).

8. An agent according to one or more of claims 1 to 7, characterised in that constituent g) of component B2) is an aliphatic or cycloaliphatic di- or triisocyanate whose isocyanate groups are blocked by an aliphatic oxime.

9. An agent according to one or more of claims 1 to 8, characterised in that constituent h) of component B2) is an oligo- or polyurethane which is obtainable by
a) reacting a diol of the general formula 1 where m is 1, 2 or 3, n is 0 or 1, the unit -CH₂-X- is -CH₂-S-, -CH₂-N(R)-SO₂ or -CH₂-N(R)-C(O)-, where R is hydrogen or an alkyl group of from 1-6 carbon atoms, R_{f} is a straight-chain or branched perfluoroalkyl radical of from 1 to 18 carbon atoms in which a fluorine atom may be replaced by a perfluoroalkoxy group of from 2 to 6 carbon atoms, and E is a branched or straight-chain alkylene radical of from 1 to 10 carbon atoms which may be interrupted by from 1 to 3 groups, namely by respectively divalent bridge members of the formula -NR-, -O-, -S-, SO₂, -COO-, OOC-, -CONR-, -NRCO-, SO₂NR- and -NRSO₂-, and which may have at one end an -SO₂NR- or a -CONR- group, the radical R_{f} being linked to the sulphur atom or the carbon atom of this group, and R is hydrogen or an alkyl group of 1-6 carbon atoms, which diol may be present in a mixture with by-products, obtained in its preparation,
with an aliphatic, cycloaliphatic or aromatic di-, tri- or polyisocyanate, which reaction was carried out in the presence or absence of a chain extender which contains at least 2 hydroxyl groups.

10. An agent according to one or more of claims 1 to 9, characterised in that the agent in addition to the components A) and B) also contains a component C) and/or a component D), of which component C) is a mixture which contains from 30 to 40 parts by weight of polydimethylsiloxane in which some of the Si-CH₃ bonds have been replaced by Si-H bonds, from 1 to 5 parts by weight of an ethoxylated alcohol having from 6 to 16, preferably from 10 to 12, carbon atoms and a degree of ethoxylation of from 4 to 12, preferably from 6 to 8, and from 60 to 65 parts by weight of water, and component D) is a mixture which contains the following constituents: from 15 to 25 parts by weight of where R is an alkyl radical of from 12 to 18 carbon atoms and R', R'' and R''' are each independently of the others hydrogen or a straight-chain or branched alkyl radical of from 1 to 4 carbon atoms, 1-2 parts by weight of a carboxylic acid salt of a fatty amine ethoxylate having a degree of ethoxylation of from 2 to 16, preferably of the formula
R4NH(R6)⁺- (CH₂CH₂O) -_{y}H+R5COO⁻
where R4 is an alkyl radical of from 10 to 18 carbon atoms, R5 is an alkyl radical of from 1 to 4 carbon atoms, R6 is hydrogen or -(CH₂CH₂O)-_{y} and y is from 2 to 16, 1-2 parts by weight of ethoxylated ricinoleic acid with from 2 to 12 ethylene oxide units, and 60-75 parts by weight of water, and which optionally contains ethylene glycol, methanol, acetic acid and/or isobutanol, each in amounts of up to 5 parts by weight.

11. An agent according to claim 10, characterised in that the agent contains the components A), B), C) and D) in a weight ratio of A:B:C:D of (from 40 to 50): (from 40 to 50): (from 0 to 10):(from 0 to 10).

12. The use of an agent according to one or more of claims 1 to 11 for treating fibre materials.

## Claims (Claims for the following Contracting State(s): ES)

1. The use of an agent for treating fibre materials, containing at least two components A) and B) in a weight ratio of A):B) of from 30:70 to 70:30, of which component A) is an aqueous dispersion which contains the following constituents a), b) and c):
a) from 15 to 25 parts by weight of copolymer composed of the following monomers: from 50 to 60 % by weight of a perfluoroalkylethyl acrylate or perfluoroalkylethyl methacrylate, from 2 to 10 % by weight of vinyl chloride, from 30 to 40 % by weight of a fluorine-free alkyl acrylate or methacrylate having an alkyl chain of from 10 to 18 carbon atoms,
b) from 1 to 2 parts by weight of an ethoxylated alkylphenol having an alkyl chain length of from 4 to 12, preferably from 6 to 10, carbon atoms and a degree of ethoxylation of from 6 to 20, preferably from 10 to 16,
c) from 55 to 75 parts by weight of water, and component B) is either an aqueous dispersion B1) which contains the following constituents d), e) and f):
d) from 15 to 20 parts by weight of a copolymer composed of the following monomers: 40 - 75 % by weight of fluorine-containing acrylates of the formula
CF₃ - CF₂ - (CF₂)ₖ - CH₂ - CH₂ - OCO - CH = CH₂
where k is from 1 to 12, from 10 to 35 % by weight of vinylidene chloride, from 10 to 25 % by weight of an alkyl acrylate or alkyl methacrylate having an alkyl chain of from 2 to 18 carbon atoms,
e) 1-2 parts by weight of a mixture of ethoxylated fatty acids, the fatty acids having from 8 to 18, preferably from 12 to 18, carbon atoms and the degree of ethoxylation being from 6 to 20, preferably from 10 to 16,
f) from 65 to 80 parts by weight of water or an aqueous dispersion B2) which contains the following constituents g) to k):
g) from 2 to 10 parts by weight of an oxime-blocked isocyanate, preferably from 4 to 8 parts by weight,
h) from 10 to 40 parts by weight, preferably from 10 to 25 parts by weight of an oligo- or polyurethane whose diol derived units contain substituents having perfluoroaliphatic groups,
i) from 0.5 to 10 parts by weight, preferably from 1 to 5 parts by weight, of an ethoxylated fatty amine or of the salt formed between this ethoxylated fatty amine and an aliphatic monocarboxylic acid of from 2 to 4 carbon atoms,
k) from 40 to 90, preferably from 50 to 80, parts by weight of water.

2. A use of an agent according to claim 1, characterised in that the weight ratio of A:B is about 50:50.

3. A use of an agent according to Claim 1 or 2, characterised in that in the fluorine-containing acrylates of constituent d) of component B1)
in from 0 to 10 % of the monomers k is 4 or less,
in from 45 to 75 % of the monomers k is 6,
in from 20 to 40 % of the monomers k is 8,
in from 1 to 20 % of the monomers k is 10,
in from 0 to 5 % of the monomers k is 12.

4. A use of an agent according to one or more of claims 1 to 3, characterised in that component B1) or B2), in addition to the constituents d), e) and f) or g), h), i) and k) contains
l) from 5 to 10 parts by weight of acetone and/or
m) from 2 to 6 parts by weight of ethylene glycol or 1,2-propanediol
and in that the sum total of the constituents d), e), f), l) and m) on the one hand or g), h), i), k), l) and m) on the other accounts for 100 % by weight of component B).

5. A use of an agent according to one or more of claims 1 to 4, characterised in that in constituent a) of component A) the fluorine-free alkyl acrylate or methacrylate is octadecyl acrylate.

6. A use of an agent according to one or more of claims 1 to 5, characterised in that the perfluoroalkylethyl acrylate of constituent a) of component A) is a mixture of compounds of the formula
CF₃ - (CF₂)ₓ - CH₂ - CH₂ - O - CO - CH = CH₂
where x is from 3 to 9.

7. A use of an agent according to one or more of claims 1 to 6, characterised in that component A), in addition to the constituents a), b) and c), also contains
n) from 10 to 15 parts by weight of acetone and in that the sum total of the constituents a), b), c) and n) accounts for 100 % by weight of component A).

8. A use of an agent according to one or more of claims 1 to 7, characterised in that constituent g) of component B2) is an aliphatic or cycloaliphatic di- or triisocyanate whose isocyanate groups are blocked by an aliphatic oxime.

9. A use of an agent according to one or more of claims 1 to 8, characterised in that constituent h) of component B2) is an oligo- or polyurethane which is obtainable by
a) reacting a diol of the general formula 1 where m is 1, 2 or 3, n is 0 or 1, the unit -CH₂-X- is -CH₂-S-, -CH₂-N(R)-SO₂ or -CH₂-N(R)-C(O)-, where R is hydrogen or an alkyl group of from 1-6 carbon atoms, R_{f} is a straight-chain or branched perfluoroalkyl radical of from 1 to 18 carbon atoms in which a fluorine atom may be replaced by a perfluoroalkoxy group of from 2 to 6 carbon atoms, and E is a branched or straight-chain alkylene radical of from 1 to 10 carbon atoms which may be interrupted by from 1 to 3 groups, namely by respectively divalent bridge members of the formula -NR-, -O-, -S-, SO₂-, -COO-, OOC-, -CONR-, -NRCO-, -SO₂NR- and -NRSO₂-, and which may have at one end an -SO₂NR- or a -CONR- group, the radical R_{f} being linked to the sulphur atom or the carbon atom of this group, and R is hydrogen or an alkyl group of 1-6 carbon atoms, which diol may be present in a mixture with by-products, obtained in its preparation, with an aliphatic, cycloaliphatic or aromatic di-, tri- or polyisocyanate, which reaction was carried out in the presence or absence of a chain extender which contains at least 2 hydroxyl groups.

10. A use of an agent according to one or more of claims 1 to 9, characterised in that the agent in addition to the components A) and B) also contains a component C) and/or a component D), of which component C) is a mixture which contains from 30 to 40 parts by weight of polydimethylsiloxane in which some of the Si-CH₃ bonds have been replaced by Si-H bonds, from 1 to 5 parts by weight of an ethoxylated alcohol having from 6 to 16, preferably from 10 to 12, carbon atoms and a degree of ethoxylation of from 4 to 12, preferably from 6 to 8, and from 60 to 65 parts by weight of water, and component D) is a mixture which contains the following constituents: from 15 to 25 parts by weight of where R is an alkyl radical of from 12 to 18 carbon atoms and R', R'' and R''' are each independently of the others hydrogen or a straight-chain or branched alkyl radical of from 1 to 4 carbon atoms, 1-2 parts by weight of a carboxylic acid salt of a fatty amine ethoxylate having a degree of ethoxylation of from 2 to 16, preferably of the formula
R4NH(R6)⁺- (CH₂CH₂O) -_{y}H+R5COO⁻
where R4 is an alkyl radical of from 10 to 18 carbon atoms, R5 is an alkyl radical of from 1 to 4 carbon atoms, R6 is hydrogen or -(CH₂CH₂O)-_{y} and y is from 2 to 16, 1-2 parts by weight of ethoxylated ricinoleic acid with from 2 to 12 ethylene oxide units, and 60-75 parts by weight of water, and which optionally contains ethylene glycol, methanol, acetic acid and/or isobutanol, each in amounts of up to 5 parts by weight.

11. A use of an agent according to claim 10, characterised in that the agent contains the components A), B), C) and D) in a weight ratio of A:B:C:D of (from 40 to 50):(from 40 to 50):(from 0 to 10):(from 0 to 10).

## Revendications (Revendications pour l'(les) Etat(s) contractant(s) suivant(s): AT, BE, CH, DE, DK, FR, GB, IT, LI, NL, SE)

1. Agent de traitement de matières fibreuses, cet agent contenant au moins deux composants (A) et (B) selon un rapport pondéral de (A):(B) de 30:70 à 70:30, le composant (A) étant une dispersion aqueuse qui contient les constituants (a), (b), (c) suivants :
a) 15 à 25 parties en poids d'un copolymère, obtenu à partir des monomères suivants :
50 à 60 % en poids d'un acrylate de perfluoro-alkyl-éthyle ou d'un méthacrylate de perfluoro-alkyl-éthyle;
2 à 10 % en poids de chlorure de vinyle,
30 à 40 % en poids d'un acrylate ou méthacrylate d'alkyle sans fluor, comportant une chaîne alkyle de 10 à 18 atomes de carbone,
b) 1 à 2 parties en poids d'un alkyl phénol éthoxylé ayant une longueur de chaîne alkyle de 4 à 12, avantageusement de 6 à 10 atomes de carbone et présentant un degré d'éthoxylation de 6 à 20, avantageusement de 10 à 16;
c) 55 à 75 parties en poids d'eau, le composant (B) étant une dispersion aqueuse (B1) qui contient les constituants (d), (e), (f), suivants :
d) 15 à 20 parties en poids d'un copolymère formé à partir des monomères suivants :
40 à 75% en poids d'acrylates fluorés, de formule :
CF₃ - CF₂ - (CF₂)ₖ - CH₂ - CH₂ - OCO - CH = CH₂
dans laquelle k peut prendre des valeurs allant de 1 à 12,
10 à 35 % en poids de chlorure de vinylidène,
10 à 25 % en poids d'un acrylate d'alkyle ou d'un méthacrylate d'alkyle ayant une chaîne alkyle de 2 à 18 atomes de carbone;
e) 1-2 parties en poids d'un mélange d'acides gras éthoxylés, les acides gras présentant 8 à 18, avantageusement 12 à 18, atomes de carbone et le degré d'éthoxylation étant de 6 à 20, avantageusement de 10 à 16,
f) 65 à 80 parties en poids d'eau,
ou bien (B) est une dispersion aqueuse (B2), qui contient les constituants (g) à (k) suivants :
g) 2 à 10 parties en poids, avantageusement 4 à 8 parties en poids, d'un isocyanate bloqué à l'aide d'une oxime,
h) 10 à 40 parties en poids, avantageusement 10 à 25 parties en poids, d'un oligo- ou d'un poly-uréthanne, dont les motifs dérivant du constituant diol contiennent les substituants comportant des groupes perfluoro-aliphatiques,
i) 0,5 à 10 parties en poids, avantageusement 1 à 5 parties en poids d'une amine grasse éthoxylée ou d'un sel formé à partir de cette amine grasse éthoxylée et d'un acide monocarboxylique aliphatique comportant 2 à 4 atomes de carbone,
k) 40 à 90, avantageusement 50 à 80, parties d'eau.

2. Agent selon la revendication 1, caractérisé en ce que le rapport pondéral A:B vaut environ 50:50.

3. Agent selon la revendication 1 ou 2, caractérisé en ce que, dans les acrylates fluorés du constituant (d) du composant B1 :
dans 0 à 10 % des monomères, k a une valeur égale ou inférieure à 4,
dans 45 à 75 % des monomères, k a une valeur de 6,
dans 20 à 40 % des monomères, k a une valeur de 8,
dans 1 à 20 % des monomères, k a une valeur de 10,
dans 0 à 5 % des monomères, k a une valeur de 12.

4. Agent selon une ou plusieurs des revendications 1 à 3, caractérisé en ce que le composant (B1) ou (B2) contient, en plus des constituants (d), (e), et (f) ou (g), (h), (i) et (k),
l) 5 à 10 parties en poids d'acétone et/ou
m) 2 à 6 parties en poids d'éthylène glycol ou de 1,2-propanediol,
et en ce que la somme des constituants (d), (e), (f), (l), (m) ou bien (g), (h), (i), (k), (l), (m) forme 100 % du composant (B).

5. Agent selon une ou plusieurs des revendications 1 à 4, caractérisé en ce que, dans le constituant (a) du composant (A), l'acrylate ou méthacrylate d'alkyle sans fluor est l'acrylate d'octadécyle.

6. Agent selon une ou plusieurs des revendications 1 à 5, caractérisé en ce que l'acrylate de perfluoro-alkyl-éthyle du constituant (a) du composant (A) est un mélange de composés répondant à la formule
CF₃ - (CF₂)ₓ - CH₂ - CH₂ - O - CO - CH = CH₂
dans laquelle x a des valeurs de 3 à 9.

7. Agent selon une ou plusieurs des revendications 1 à 6, caractérisé en ce que le composant (A) contient, en plus des constituants (a), (b), (c), également
n) 10 à 15 parties en poids d'acétone et en ce que la somme des constituants (a), (b), (c), (n) forme 100 % du poids du composant (A).

8. Agent selon une ou plusieurs des revendications 1 à 7, caractérisé en ce que le constituant (g) du composant (B2) est un diisocyanate ou un triisocyanate aliphatique ou cycloaliphatique, dont les groupes isocyanates sont bloqués par une oxime aliphatique.

9. Agent selon une ou plusieurs des revendications 1 à 8, caractérisé en ce que le constituant (h) du composant (B2) est un oligo-uréthanne ou un polyuréthanne que l'on peut obtenir par :
a) réaction d'un diol de formule générale I dans laquelle m vaut 1, 2 ou 3; et n vaut 0 ou 1;
le motif -CH₂-X-représente -CH₂-S-, -CH₂-N(R)-SO₂- ou -CH₂-N(R)-C(O)-, R représente un atome d'hydrogène ou un groupe alkyle ayant 1 à 6 atomes de carbone; R_{f} représente un reste perfluoroalkyle linéaire ou ramifié comportant 1 à 18 atomes de carbone dans lequel un atome de fluor peut être éventuellement remplacé par un groupe perfluoro-alcoxy ayant 2 à 6 atomes de carbone;
E représente un reste alkylène linéaire ou ramifié ayant 1 à 10 atomes de carbone, qui peut éventuellement être interrompu par 1 à 3 groupes, à savoir par des chaînons chaque fois divalents de pontage de formule
-NR-,-O-,-S-,SO₂-,-COO-,OOC-,-CONR-,-NRCO-,SO₂NR et -NRSO₂-, et qui présente éventuellement à une extrémité un groupe - SO₂NR- ou un groupe -CONR-, le reste R_{f} étant relié à l'atome de soufre ou à l'atome de carbone de ce groupe; R représente un atome d'hydrogène, ou un groupe alkyle ayant 1 à 6 atomes de carbone, le diol pouvant être présent en mélange avec des sous-produits obtenus lors de sa préparation,
avec un disocyanate, un triisocyanate ou un polyisocyanate aliphatique, cycloaliphatique ou aromatique, la réaction ayant éventuellement été effectuée en présence d'un agent d'allongement des chaînes comportant au moins deux groupes hydroxyles.

10. Agent selon une ou plusieurs des revendications 1 à 9 caractérisé en ce que, en plus des composants (A) et (B), cet agent contient encore un composant (C) et/ou un composant (D), le composant (C) étant un mélange qui contient 30 à 40 parties en poids d'un polydiméthyl siloxane, dans lequel une partie des liaisons Si-CH₃ est remplacée par des liaisons Si-H,
1 à 5 parties en poids d'un alcool éthoxylé comportant 6 à 16, avantageusement 10 à 12 atomes de carbone et présentant un degré d'éthoxylation de 4 à 12, avantageusement de 6 à 8, et 60 à 65 parties en poids d'eau; et le composant (D) étant un mélange contenant les constituants suivants :
15 à 25 parties en poids de: formule dans laquelle R représente un reste alkyle ayant 12 à 18 atomes de carbone; R', R'' et R''' représentent chacun, indépendamment l'un de l'autre, un atome d'hydrogène ou un reste alkyle linéaire ou ramifié ayant 1 à 4 atomes de carbone;
1 à 2 parties en poids d'un sel d'acide carboxylique et d'un éthoxylate d'amine grasse présentant un degré d'éthoxylation de 2 à 16, ayant avantageusement la formule
R⁴NH (R⁶)⁺-(CH₂CH₂O)-_{y}H + R⁵ COO⁻
dans laquelle R⁴ représente un reste alkyle ayant 10 à 18 atomes de carbone, R⁵ représente un reste alkyle ayant 1 à 4 atomes de carbone; R⁶ représente un atome d'hydrogène ou un groupe -(CH₂CH₂O)-_{y} et y a des valeurs de 2 à 16,
1 à 2 parties en poids d'acide ricinoléique éthoxylé comportant 2 à 12 motifs oxyde d'éthylène, et
60 à 75 parties en poids d'eau, et qui contient éventuellement de l'éthylène glycol, du méthanol, de l'acide acétique et/ou de l'isobutanol, chacun présent en des quantités pouvant aller jusqu'à un maximum de 5 parties en poids.

11. Agent selon la revendication 10, caractérisé en ce que cet agent contient les composants (A), (B), (C), (D) selon un rapport pondéral A:B:C:D de (40 à 50) : (40 à 50) : (0 à 10) : (0 à 10)

12. Utilisation d'un agent selon une ou plusieurs des revendications 1 à 11 pour le traitement de matières fibreuses.

## Revendications (Revendications pour l'(les) Etat(s) contractant(s) suivant(s): ES)

1. Utilisation d'un agent pour traiter des matières fibreuses, cet agent contenant au moins deux composants (A) et (B) selon un rapport pondéral A:B de 30:70 à 70:30, le composant (A) étant une dispersion aqueuse qui contient les constituants (a), (b), (c) suivants :
a) 15 à 25 parties en poids d'un copolymère, obtenu à partir des monomères suivants :
50 à 60 % en poids d'un acrylate de perfluoro-alkyl-éthyle ou d'un méthacrylate de perfluoro-alkyl-éthyle;
2 à 10 % en poids de chlorure de vinyle,
30 à 40 % en poids d'un acrylate ou méthacrylate d'alkyle sans fluor, comportant une chaîne alkyle de 10 à 18 atomes de carbone,
b) 1 à 2 parties en poids d'un alkyl-phénol éthoxylé ayant une longueur de chaîne alkyle de 4 à 12, avantageusement de 6 à 10 atomes de carbone et présentant un degré d'éthoxylation de 6 à 20, avantageusement de 10 à 16;
c) 55 à 75 parties en poids d'eau,
le composant (B) étant une dispersion aqueuse (B1) qui contient les constituants (d), (e), (f), suivants :
d) 15 à 20 parties en poids d'un copolymère formé à partir des monomères suivants :
40 à 75% en poids d'acrylates fluorés, de formule :
CF₃-CF₂-(CF₂)ₖ-CH₂-CH₂-OCO - CH =CH₂
dans laquelle k peut prendre des valeurs allant de 1 à 12,
10 à 35 % en poids de chlorure de vinylidène,
10 à 25 % en poids d'un acrylate d'alkyle ou d'un méthacrylate d'alkyle ayant une chaîne alkyle de 2 à 18 atomes de carbone;
e) 1-2 parties en poids d'un mélange d'acides gras éthoxylés, les acides gras présentant 8 à 18, avantageusement 12 à 18, atomes de carbone et le degré d'éthoxylation étant de 6 à 20, avantageusement de 10 à 16,
f) 65 à 80 parties en poids d'eau,
ou bien (B) est une dispersion aqueuse (B2), qui contient les constituants (g) à (k) suivants :
g) 2 à 10 parties en poids, avantageusement 4 à 8 parties en poids, d'un isocyanate bloqué à l'aide d'une oxime,
h) 10 à 40 parties en poids, avantageusement 10 à 25 parties en poids, d'un oligo- ou d'un poly-uréthanne, dont les motifs dérivant du constituant diol contiennent des substituants comportant des groupes perfluoro-aliphatiques,
i) 0,5 à 10 parties en poids, avantageusement 1 à 5 parties en poids d'une amine grasse éthoxylée ou d'un sel formé à partir de cette amine grasse éthoxylée et d'un acide monocarboxylique aliphatique comportant 2 à 4 atomes de carbone,
k) 40 à 90, avantageusement 50 à 80, parties d'eau.

2. Utilisation d'un agent selon la revendication 1, caractérisée en ce que le rapport pondéral A:B vaut environ 50:50.

3. Utilisation d'un agent selon la revendication 1 ou 2, caractérisée en ce que, dans les acrylates fluorés du constituant (d) du composant (B1) :
dans 0 à 10 % des monomères, k a une valeur égale ou inférieure à 4,
dans 45 à 75 % des monomères, k a une valeur de 6,
dans 20 à 40 % des monomères, k a une valeur de 8,
dans 1 à 20 % des monomères, k a une valeur de 10,
dans 0 à 5 % des monomères, k a une valeur de 12.

4. Utilisation d'un agent selon une ou plusieurs des revendications 1 à 3, caractérisée en ce que le composant (B1) ou (B2) contient, en plus des constituants (d), (e) et (f) ou (g), (h), (i) et (k) :
l) 5 à 10 parties en poids d'acétone et/ou
m) 2 à 6 parties en poids d'éthylène glycol ou de 1,2-propanediol,
et en ce que la somme des constituants (d), (e), (f), (l), (m) ou bien (g), (h), (i), (k), (l), (m) forme 100% du composant (B).

5. Utilisation d'un agent selon une ou plusieurs des revendications 1 à 4, caractérisée en ce que, dans le constituant (a) du composant (A), l'acrylate ou méthacrylate d'alkyle sans fluor est l'acrylate d'octadécyle.

6. Utilisation d'un agent selon une ou plusieurs des revendications 1 à 5, caractérisée en ce que l'acrylate de perfluoro-alkyl-éthyle du constituant (a) du composant (A) est un mélange de composés répondant à la formule :
CF₃ - (CF₂)ₓ - CH₂ - CH₂ - O - CO - CH = CH₂
dans laquelle x a des valeurs de 3 à 9.

7. Utilisation d'un agent selon une ou plusieurs des revendications 1 à 6, caractérisée en ce que le composant (A) contient, en plus des constituants (a), (b), (c), également
n) 10 à 15 parties en poids d'acétone et en ce que la somme des constituants (a), (b), (c), (n) forme 100 % du poids du composant (A).

8. Utilisation d'un agent selon une ou plusieurs des revendications 1 à 7, caractérisée en ce que que le constituant (g) du composant (B2) est un diisocyanate ou un triisocyanate aliphatique ou cycloaliphatique, dont les groupes isocyanates sont bloqués par une oxime aliphatique.

9. Utilisation d'un agent selon une ou plusieurs des revendications 1 à 8, caractérisée en ce que le constituant (h) du composant (B2) est un oligo-uréthanne ou un poly-uréthanne que l'on peut obtenir par : a) réaction d'un diol de formule générale I dans laquelle m vaut 1, 2 ou 3; et n vaut 0 ou 1;
le motif -CH₂-X-représente -CH₂-S-, -CH₂-N(R)-SO₂-ou -CH₂-N(R)-C(O)-, R représente un atome d'hydrogène ou un groupe alkyle ayant 1 à 6 atomes de carbone; R_{f} représente un reste perfluoroalkyle linéaire ou ramifié comportant 1 à 18 atomes de carbone dans lequel un atome de fluor peut être éventuellement remplacé par un groupe perfluoro-alcoxy ayant 2 à 6 atomes de carbone;
E représente un reste alkylène linéaire ou ramifié ayant 1 à 10 atomes de carbone, qui peut éventuellement être interrompu par 1 à 3 groupes, à savoir par des chaînons chaque fois divalents de pontage de formule
-NR-,-O-,-S-,SO₂-,-COO-,OOC-,-CONR-,-NRCO-,SO₂NR et -NRSO₂-,
et qui présente éventuellement à une extrémité un groupe - SO₂NR- ou un groupe -CONR-, le reste R_{f} étant relié à l'atome de soufre ou à l'atome de carbone de ce groupe; R représente un atome d'hydrogène, ou un groupe alkyle ayant 1 à 6 atomes de carbone, le diol pouvant être présent en mélange avec des sous-produits obtenus lors de sa préparation,
avec un disocycanate, un triisocyanate ou un polyisocyanate aliphatique, cycloaliphatique ou aromatique, la réaction ayant éventuellement été effectuée en présence d'un agent d'allongement des chaînes comportant au moins deux groupes hydroxyles;

10. Utilisation d'un agent selon une ou plusieurs des revendications 1 à 9, caractérisée en ce que en plus des composants (A) et (B), cet agent contient encore un composant (c) et/ou un composant (D) le composant (C) étant un mélange qui contient 30 à 40 parties en poids d'un polydiméthyl siloxane, dans lequel une partie des liaisons Si-CH₃ est remplacée par des liaisons Si-H,
1 à 5 parties en poids d'un alcool éthoxylé comportant 6 à 16, avantageusement 10 à 12 atomes de carbone et présentant un degré d'éthoxylation de 4 à 12, avantageusement de 6 à 8, et 60 à 65 parties en poids d'eau; et le composant (D) étant un mélange contenant les constituants suivants :
15 à 25 parties en poids de: formule dans laquelle R représente un reste alkyle ayant 12 à 18 atomes de carbone; R', R'' et R''' représentent chacun, indépendamment l'un de l'autre, un atome d'hydrogène ou un reste alkyle linéaire ou ramifié ayant 1 à 4 atomes de carbone;
1 à 2 parties en poids d'un sel d'acide carboxylique et d'un éthoxylate d'amine grasse présentant un degré d'éthoxylation de 2 à 16, ayant avantageusement la formule :
R⁴NH (R⁶)⁺-(CH₂CH₂O)-_{y}H + R⁵ COO⁻
dans laquelle R⁴ représente un reste alkyle ayant 10 à 18 atomes de carbone^{,} R⁵ représente un reste alkyle ayant 1 à 4 atomes de carbone; R⁶ représente un atome d'hydrogène ou un groupe -(CH₂CH₂O)-_{y} et y a des valeurs de 2 à 16,
1 à 2 parties en poids d'acide ricinoléique éthoxylé comportant 2 à 12 motifs oxyde d'éthylène, et
60 à 75 parties en poids d'eau, et qui contient éventuellement de l'éthylène glycol, du méthanol, de l'acide acétique et/ou de l'isobutanol, chacun présent en des quantités pouvant aller jusqu'à un maximum de 5 parties en poids.

11. Utilisation d'un agent selon la revendication 10, caractérisée en ce que cet agent contient les composants (A), (B), (C), (D) selon un rapport pondéral A:B:C:D de (40 à 50) : (40 à 50) : (0 à 10) : (0 à 10).
